# EUROPÄISCHE PATENTSCHRIFT

(11) **EP 0 149 662 B1**
(45) Veröffentlichungstag und Bekanntmachung des Hinweises auf die Patenterteilung: **22.02.1989**
(21) Anmeldenummer: 84902802.2
(22) Anmeldetag: 18.07.1984
(51) Int. Cl.: C23C 18/18

(54) **VERFAHREN ZUR METALLISIERUNG EINES FESTEN KÖRPERS**
PROCESS FOR THE METALLIZATION OF A SOLID BODY
PROCEDE DE METALLISATION D'UN CORPS SOLIDE

(30) Priorität: 21.07.1983 DE 3326253
(43) Veröffentlichungstag der Anmeldung: 31.07.1985
(73) Patentinhaber: Licentia Patent-Verwaltungs-GmbH, 60596 Frankfurt (DE)
(72) Erfinder: OSTWALD, Robert, D-7900 Ulm (DE); VOIT, Gabriele, D-7950 Biberach 18 (DE)
(74) Vertreter: Schulze, Harald Rudolf, Dipl.-Ing.
(86) Internationale Anmeldenummer: EP8400223
(87) Internationale Veröffentlichungsnummer: WO8500623

(56) Entgegenhaltungen:
- DE-A- 1 621 367
- US-A- 3 427 197
- IBM Technical Disclosure Bulletin, Band 23, no. 10, April 1981 (New York, US), D'Antonio: "Process for cleaning and activating molybdenum for electroless nickel plating", p. 4914

## Beschreibung

Die Erfindung betrifft ein Verfahren zur Metallisierung eines festen Körpers nach dem Oberbegriff des Patentanspruchs 1.

Feste Körper werden metallisiert, um deren funktionelle Eigenschaften, z. B. die elektrische Leitfähigkeit, die Korrosionsbeständigkeit, die Verschleißfestigkeit und/oder auch dekorative Eigenschaften zu verändern, zu verbessern und/ oder zu erweitern. Bei derartigen Metallisierungen ist im allgemeinen deren Haftfestigkeit von großer Bedeutung. Die Schichthaftung kann z. B. durch relativ schwache Wechselwirkung zwischen Schicht- und Substratmaterial (sogenannten Van der Waals-Kräfte), durch chemische Bindungen oder durch mechanische Verankerungen und/ oder durch eine Kombination dieser Beiträge bewirkt werden.

Es sind Verfahren bekannt, mit deren Hilfe sich die Schichthaftung verbessern läßt. So können z. B. haftvermittelnde Zwischenschichten in Form von Klebern oder Aufdampf- und/oder Sputter-Schichten abgeschieden werden. Eine bessere Schichthaftung wird erreicht durch eine Substrataufrauhung, z. B. durch einen Schleifprozeß, und/oder durch Anquellen sowie Aufrauhen der Oberfläche durch chemisches Ätzen und/oder durch eine Einbettung herauslösbarer Fremdstoffe in den Haftvermittler.

Diese bekannten Verfahren sind auf bestimmte Anwendungsfälle und spezielle Materialkombinationen beschränkt. Haftvermittler bestehen aus einem Material, das vom Substrat und der gewünschten Beschichtung verschieden ist, so daß unpassende Eigenschaften auftreten oder eine Einschränkung der gewünschten Schichteigenschaften erfolgt. So verringern z. B. Haftvermittler aus Klebeschichten die thermische Belastbarkeit des beschichteten Körpers. Für anorganische Haftvermittler werden unwirtschaftliche Beschichtungsverfahren benötigt. Eine Aufrauhung der Substratoberflächen stört überall dort, wo sehr feine Metallisierungsstrukturen benötigt werden oder wo spezielle optische Eigenschaften (Reflexion, Glanz) verlangt werden.

Aus der US-A-3 427 197 ist ein Verfahren bekannt, bei dem auf einen Körper, z. B. ein sogenanntes Substrat, aus Keramik zunächst eine dünne Metallschicht, vorzugsweise eine Titanschicht, aus einem entsprechenden Metallsalz aufgeschmolzen wird. Diese Titanschicht wird anschließend strukturiert, z. B. entsprechend einer herzustellenden elektronischen Schaltung. Die Titanschicht wird anschließend gereinigt und chemisch derart behandelt, daß eine möglicherweise vorhandene Oxidschicht entfernt wird. Daraufhin erfolgt eine chemische Aktivierung der Titanschicht derart, daß darauf stromlos chemisch eine zweite Metallschicht, vorzugsweise eine Nickelschicht, abgeschieden werden kann.

Aus der Druckschrift IBM Techn. Disci. Bull., Band 23, Nr. 10, Seite 4914, sowie aus der DE-A-1621367 ist es weiterhin bekannt, auf ein Keramiksubstrat zunächst eine molybdänhaltige erste Metallschicht aufzuschmelzen oder aufzusintern und diese erste Metallschicht dann derart chemisch zu aktivieren, daß darauf stromlos chemisch eine Nickelschicht abgeschieden werden kann.

Bei derartigen Verfahren wird also immer von einem Keramikkörper ausgegangen, auf den zunächst eine erste Metallschicht aufgeschmolzen und/oder aufgesintert wird.

Aufgabe der Erfindung ist es ein gattungsgemäßes Verfahren anzugeben, das in kostengünstiger Weise insbesondere eine sehr fein strukturierbare und haftfeste Metallisierung auf einem Körper ermöglicht, der aus einem Silikatglas besteht und bei dem eine Aufrauhung der Oberfläche sowie die Abscheidung eines speziellen Haftvermittlers vermieden wird.

Die Aufgabe wird erfindungsgemäß gelöst durch die im kennzeichnenden Teil des Patentanspruchs 1 angegebenen Merkmale. Zweckmäßige Ausgestaltungen und Weiterbildungen sind den Unteransprüchen entnehmbar.

Die Erfindung wird im folgenden anhand eines Vergleichsbeispieles und eines Ausführungsbeispieles näher erläutert.

### Vergleichsbeispiel

Ein scheibenförmiger Körper aus Natronkalkglas wird nach der Anwendung derzeit geläufiger Reinigungs- und Entfettungsmethoden in einer Kathodenzerstäubungsanlage mit einer ersten Schicht aus einer Indium-Zinn-Legierungsschicht mit einer Dicke von 120 nm bedampft. Durch eine Behandlung in einer Palladiumchloridlösung und anschliessendem gründlichem Spülen in demineralisiertem Wasser wird eine katalytische Keimschicht erzeugt, auf der sich in einem derzeit handelsüblichen chemischen Kupferbad eine sehr gleichmäßige Kupferschicht abscheiden läßt. Nach einer Temperung wird diese galvanisch mit Kupfer verstärkt. Mit Hilfe eines derzeit üblichen Fotolack- und Ätzverfahrens werden 1 mm breite Streifen präpariert, die zum senkrechten Abschälen eine Zugkraft von 0,2 N erfordern.

### Beispiel

Eine Borsilikatglasscheibe wird wie im Vergleichsbeispiel vorbehandelt und mit einer Indium-Zinn-Legierungsschicht bedampft. Durch einen Temperprozeß in Luft wird die Schicht durch Oxidation in eine lichtdurchlässige Schicht umgewandelt. Nach einer Gasphasenbeizung sowie nach einer anschließenden Hydrolyse wird mit Palladiumchloridlösung eine katalytische Keimschicht gebildet. Nach Abscheidung einer 0,3 f.Lm dicken Kupferschicht aus einem derzeit handelsüblichen chemischen Kupferbad wird eine Temperung unter Ausschluß von Sauerstoff durchgeführt. Nach einer galvanischen Verstärkung der Schicht und einer Schälstreifenpräparation gemäß Beispiel 1, wird eine Schälfestigkeit von 0,45 N/mm gemessen.

## Patentansprüche

1. Verfahren zur Metallisierung eines festen Körpers, der aus einem Silikatwerkstoff besteht, bei welchem Verfahren
- auf die gereinigte Oberfläche des Körpers zunächst eine erste Metallschicht, die ein unedles Metall enthält, aufgebracht wird,
- die erste Metallschicht anschließend derart aktiviert wird, daß aus einer nachfolgend aufgebrachten Palladiumchloridlösung durch einen Reduktionsvorgang eine katalytische Keimschicht entsteht, und
- auf der katalytischen Keimschicht durch eine stromlos chemische Metallabscheidung nachfolgend eine zweite Metallschicht abgeschieden wird, dadurch gekennzeichnet,
- daß der Silikatwerkstoff ein Silikatglas ist,
- daß die erste Metallschicht aus einer Indium-Zinn-Legierung besteht,
- daß die erste Metallschicht anschließend in eine Metalloxid-haltige. lichtdurchlässige Schicht oxidiert wird,
- daß die Metalloxid-haltige Schicht durch chemische Reaktion mit einer Säure wenigstens teilweise in eine Metallsalzschicht umgewandelt wird,
- daß durch eine anschließende Hydrolyse die Metallsalzschicht in eine Hydroxid-haltige Schicht umgewandelt wird, und
- daß die Hydroxid-haltige Schicht durch Reaktion mit einer Palladiumchlorid-Lösung in die katalytische Keimschicht umgewandelt wird, auf der stromlos chemisch die zweite Metallschicht abgeschieden wird.

2. Verfahren zur Metallisierung eines festen Körpers nach Anspruch 1, dadurch gekennzeichnet, daß als Silikatglas ein Natronkalkglas oder ein Borsilikatglas verwendet wird.

3. Verfahren zur Metallisierung eines festen Körpers nach Anspruch 1 oder Anspruch 2, dadurch gekennzeichnet, daß für die erste Metallschicht eine Indium-Zinn-Legierung verwendet wird, deren Indium-Zinn-Verhältnis in einem Bereich von 100 bis 0,01 liegt.

4. Verfahren zur Metallisierung eines festen Körpers nach einem der vorhergehenden Ansprüche, dadurch gekennzeichnet, daß die erste Metallschicht in einer Dicke aufgebracht wird, die im Bereich von 10 nm bis 1 000 nm liegt.

5. Verfahren zur Metallisierung eines festen Körpers nach einem der vorhergehenden Ansprüche, dadurch gekennzeichnet, daß die chemische Reaktion durch eine Säure oder eine Gasphasenbeizung erfolgt.

6. Verfahren zur Metallisierung eines festen Körpers nach einem der vorhergehenden Ansprüche, dadurch gekennzeichnet, daß als zweite Metallschicht eine Kupferschicht abgeschieden wird.

## Claims

1. Method for the metallising of a solid body, which consists of a silicate material, in which method
- a first metal layer, which contains a base metal, is applied initially onto the cleaned surface of the body,
- the first metal layer is subsequently activated in such a manner that a catalytic seed layer arises through a reduction process out of a palladium chloride solution applied later and
- a second metal layer is precipitated later on the catalytic seed layer by a current-free chemical precipitation of metal, characterised thereby,
- that the silicate material is a silicate glass,
- that the first metal layer consists of an indium-tin alloy,
- that the first metal layer is subsequently oxidised into a light-permeable layer containing metal oxide,
- that the layer containing metal oxide is at least partially converted into a metallic salt layer by chemical reaction with an acid,
- that the metallic salt layer is converted by a subsequent hydrolysis into a layer containing hydroxide and
- that the layer containing hydroxide is converted through reaction with a palladium chloride solution into the catalytic seed layer, on which the second metal layer is precipitated chemically and free of current.

2. Method for the metallising of a solid body according to claim 1, characterised thereby, that a soda lime glass or a borosilicate glass is used as silicate glass.

3. Method for the metallising of a solid body according to claim 1 or claim 2, characterised thereby, that an indium-tin alloy, the indium-tin ratio of which lies in a range from 100 to 0.01, is used for the first metal layer.

4. Method for the metallising of a solid body according to one of the preceding claims, characterised thereby, that the first metal layer is applied in a thickness which lies in the range of 10 nanometres to 1 000 nanometres.

5. Method for the metallising of a solid body according to one of the preceding claims, characterised thereby, that the chemical reaction takes place through an acid or a gas phase pickling.

6. Method for the metallising of a solid body according to one of the preceding claims, characterised thereby, that a copper layer is precipitated as second metal layer.

## Revendications

1. Procédé de métallisation d'un corps solide consistant en un matériau du type silicate, dans lequel :
- on applique d'abord sur la surface nettoyée du corps une première couche métallique contenant un métal non noble.
- on active ensuite la première couche métallique de manière à former une couche catalytique de germes, par un processus de réduction, à l'aide d'une solution de chlorure de palladium appliquée à la suite, et
- sur la couche catalytique de germes, on dépose ensuite une deuxième couche métallique par déposition chimique d'un métal sans application de courant, caractérisé en ce que
- le matériau du type silicate est un verre de silicate,
- la première couche métallique consiste en un alliage indium-étain,
- la première couche métallique est ensuite oxydée en une couche transparente contenant des oxydes métalliques,
- la couche contenant des oxydes métalliques est convertie par réaction chimique avec un acide, en partie au moins, en une couche de sels métalliques,
- une hydrolyse subséquente de la couche de sels métalliques provoque la conversion en une couche contenant des hydroxydes, et
- la couche contenant des hydroxydes est convertie par réaction avec une solution de chlorure de palladium en la couche catalytique de germes sur laquelle on dépose chimiquement, sans application de courant, la deuxième couche métallique.

2. Procédé de métallisation d'un corps solide selon la revendication 1, caractérisé en ce que l'on utilise en tant que verre de silicate un verre chaux-soude ou un verre de borosilicate.

3. Procédé de métallisation d'un corps solide selon la revendication 1 ou 2, caractérisé en ce que l'on utilise pour la première couche métallique un alliage indium-étain dans lequel le rapport indium-étain se situe dans l'intervalle de 100 à 0,01.

4. Procédé de métallisation d'un corps solide selon l'une des revendications qui précèdent, caractérisé en ce que la première couche métallique est appliquée à une épaisseur qui se situe dans l'intervalle de 10 à 1 000 nm.

5. Procédé de métallisation d'un corps solide selon l'une des revendications qui précèdent, caractérisé en ce que la réaction chimique est réalisée à l'aide d'un acide ou d'un décapage en phase gazeuse.

6. Procédé de métallisation d'un corps solide selon l'une des revendications qui précèdent, caractérisé en ce que la deuxième couche métallique déposée est une couche de cuivre.
